# EUROPÄISCHE PATENTSCHRIFT

(11) **EP 2 591 156 B1**
(45) Veröffentlichungstag und Bekanntmachung des Hinweises auf die Patenterteilung: **20.05.2015**
(21) Anmeldenummer: 10737763.2
(22) Anmeldetag: 09.07.2010
(51) Int. Cl.: D02G 3/36, D06M 15/256, E06B 9/52

(54) **FADEN, FLÄCHENGEBILDE, INSEKTENSCHUTZGITTER UND VERFAHREN ZUR HERSTELLUNG EINES FLÄCHENGEBILDES**
THREAD, SHEET MATERIAL, INSECT SCREEN, AND METHOD FOR PRODUCING A SHEET MATERIAL
FIL, STRUCTURE PLANE, GRILLAGE DE PROTECTION CONTRE LES INSECTES ET PROCEDE DE FABRICATION D'UNE STRUCTURE PLANE

(43) Veröffentlichungstag der Anmeldung: 15.05.2013
(73) Patentinhaber: Trittec AG, 19073 Wittenförden (DE); SAATI Deutschland GmbH, 46348 Raesfeld (DE)
(72) Erfinder: BRÄUER, Carsten, 46395 Bocholt (DE); BRÜGGEMANN, Rolf, 48712 Gescher (DE); GERNEMANN, Norbert, 46414 Rhede (DE); BÜDDING, Rolf, 46395 Bocholt (DE)
(74) Vertreter: Knoop, Philipp
(86) Internationale Anmeldenummer: PCT/EP2010/004212
(87) Internationale Veröffentlichungsnummer: WO 2012/003852

(56) Entgegenhaltungen:
- EP-A1- 0 886 031
- EP-A1- 1 355 001
- US-A- 4 017 282
- US-A1- 2003 207 629
- US-A1- 2004 203 303
- US-A1- 2007 123 123

## Beschreibung

Die vorliegende Erfindung betrifft ein Flächengebilde, insbesondere Gewebe, Gewirk und/oder Gestrick, für ein Insektenschutzgitter mit einer Anzahl in einer Maschenstruktur angeordneten Fäden, gemäß dem Oberbegriff des Anspruchs 1.

Die Erfindung betrifft außerdem ein Insektenschutzgitter.

Schließlich betrifft die Erfindung ein Verfahren zur Herstellung eines Flächengebildes, welches als Gewebe ausgestaltet ist.

Im Sinne der vorliegenden Erfindung werden unter dem Begriff Gewebe manuell oder maschinell gefertigte Erzeugnisse der Weberei aus mindestens zwei, insbesondere rechtwinklig oder nahezu rechtwinklig, verkreuzten Fadensystemen verstanden. Unter den Begriffen Gewirk bzw. Gestrick werden Maschenwaren verstanden, bei denen eine Fadenschlinge in eine andere geschlungen wird. Beim Gestrick wird jedoch eine Masche neben der anderen hergestellt (Faden verläuft horizontal, entlang einer Maschenreihe), während beim Gewirk der Faden übereinanderstehende Maschen bildet (Faden verläuft senkrecht und bildet mit dem benachbarten Faden ein Maschenstäbchen).Fäden, Flächengebilde sowie Verfahren der eingangs genannten Art sind insbesondere aus der DE 100 53 229 A1 bekannt. Dabei dienen die aus den gattungsgemäßen Fäden hergestellten Gewebe in einem Insektenschutzgitter einerseits als Schutz gegen das Eindringen von Insekten, wenn das Insektenschutzgitter in geeigneter Weise hinter einem offenbaren Fenster angebracht ist. Es ist dann, wie allgemein bekannt, möglich, das Fenster, beispielsweise zum Lüften, zu öffnen, ohne dass Insekten in den Raum eindringen können.

In der Regel wird zur Herstellung des Insektenschutzgitters ein Gewebe in einen geeigneten Rahmen eingespannt, der hinter dem Fensterrahmen montiert wird. Generell besteht hier die Anforderung, dass das Gewebe insgesamt eine möglichst hohe Durchlässigkeit für Licht und Luft bietet und dabei möglichst unsichtbar ist.

Zum anderen kann das bekannte Gewebe dazu verwendet werden, eine Filterwirkung gegen Pollen zu erzielen. Um diese Wirkung zu erzielen, wird in der DE 100 53 229 A1 zum einen vorgeschlagen, die freie Fläche einer Masche der Maschenstruktur des bekannten Gewebes im Bereich zwischen 300 und 90.000 µm zu dimensionieren. Zum anderen ist in der DE 100 53 229 A1 zur Erzielung einer Filterwirkung gegenüber Pollen vorgeschlagen, das Gewebe elektrostatisch aufzuladen. Zum elektrostatischen Aufladen wird gemäß diesem Stand der Technik vorgeschlagen, einen Werkstoff an dem Gewebe zu reiben das Gewebe, mit einem Fön, Gebläse, Ventilator oder Lüfter, zu durchströmen oder eine vollflächig an das Gewebe angebrachte Polymerfolie von dem Gewebe zu entfernen. Durch das Zusammenwirken der gewählten Dimensionierung für die Maschenweite und die Aufladung des Gewebes kann im Stand der Technik die Filterwirkung gegenüber Pollen erreicht werden, unter Ausnutzung des Umstands, dass die Pollen in der Regel elektrisch geladen sind.

Eine ähnliche Vorgehensweise ist auch aus der DE 44 14 728 A1 vorbekannt. In dieser Schrift wird vorgeschlagen, durch die Aufladung von netzförmigen Geweben aus synthetischen hochpolymeren Fasern ein elektrisches Feld zwischen dem Allergen und dem Gewebe auszubilden, welches zur Filtration genutzt werden soll.

Nachteilig an den bekannten Geweben und den entsprechenden Fäden ist jedoch, dass die Benutzung äußerst unbequem ist, denn das Aufbringen der Ladung muss vom Anwender je nach Umgebungsbedingungen häufig wiederholt werden. Insbesondere bei einem Ansteigen der Luftfeuchte oder bei Regen entlädt sich das bekannte Gewebe mit Nachteil. Für diesen Fall sieht die DE 100 53 229 A1 vor, dass das Gewebe getrocknet werden muss und anschließend mit einem geeigneten Polymerwerkstoff mittels Reibung erneut aufgeladen werden muss. Alternativ wird zur Wiederaufladung des Gewebes Trocknung und Wiederaufladung in einem Arbeitsgang allein durch das intensive Durchströmen des Gewebes mit partikelbeladener Luft bei Anwenden eines Haushaltsfönes vorgeschlagen. Die vorgeschlagenen Maßnahmen sind jedoch für den Benutzer mit Nachteil sehr unpraktisch und erfordern ein aktives Handeln.

Ein weiterer Nachteil des aus DE 100 53 229 A1 bekannten Gewebes ist, dass deren Maschenweite im Vergleich zu nur auf den Insektenschutz optimierten Geweben fast um eine Größenordnung kleiner ist, was sich nachteilig auf die Luft- und Lichtdurchlässigkeit und die angestrebte weitgehende Unsichtbarkeit des Gewebes auswirkt.

Die US 2007/0123123 A1 macht ein Insektenschutzgitter vorbekannt, bei welchem Polyesterfäden als Trägermaterial des Gewebes dienen.

Die EP 0 886 031 A1 macht ein Schutzsystem für Gebäudeöffnungen in Form eines Insektenschutzsystems bekannt.

Die US-Patentschrift 4,017,282 betrifft ein regenzurückhaltendes Maschengitter, welches mit einer hydrophoben Beschichtung versehen ist.

Die EP 1 355 001 A1 macht einen Stoff für Markisen mit einem Verfahren zu dessen Herstellung vorbekannt.

Schließlich macht die US 2003/0207629 A1 beschichtete Textilien mit hydrophober Eigenschaft bekannt.

Vor diesem Hintergrund liegt der vorliegenden Erfindung die Aufgabe zugrunde, ein Flächengebilde sowie ein Insektenschutzgitter der eingangs genannten Art anzugeben, welches einen wirksamen Schutz gegen Insekten gleichermaßen wie gegen Pollen bei unterschiedlichen Umgebungsbedingungen gewährleistet.

Der vorliegenden Erfindung liegt außerdem die Aufgabe zugrunde, ein Verfahren zur Herstellung eines derartigen Gewebes vorzuschlagen.

Bei einem Faden zur Herstellung eines eine Maschenstruktur aufweisenden Flächengebildes besteht der Faden im wesentlichen aus dem triboelektrisch durch einen

Luftstrom aufladbaren Trägerstoff, welcher, insbesondere vollständig, mit einer einen hydrophoben Beschichtungsstoff aufweisenden Beschichtung versehen ist. Es wurde überraschend festgestellt, dass mit einer hydrophoben Beschichtung versehene Fäden sich an der Luft selbsttätig statisch aufladen, ohne dass es einer aktiven Aufladung, bedarf. Ein derartiger Faden ist daher zur Herstellung eines eine Maschenstruktur aufweisenden Flächengebildes für ein Insektenschutzgitter hervorragend geeignet. Denn die Eigenaufladbarkeit und das ebenfalls empirisch beobachtete langfristige Unterbinden einer Ableitung der elektrostatischen Aufladung bei geeigneter Wahl des Trägerstoffs lässt es mit Vorteil zu, die Maschenweite eines aus dem erfindungsgemäßen Faden hergestellten Gewebes für ein Insektenschutzgitter in einer für reine Insektenschutzgitter üblichen Größenordnung zu wählen und dennoch nicht nur einen Schutz gegen Insekten sondern auch eine Filterwirkung gegenüber den viel kleineren Pollen zu erzielen. Mit Vorteil eignet sich der Faden somit auch zur Herstellung eines Gewebes mit bestmöglicher Licht- und Luftdurchlässigkeit bei geringer Sichtbarkeit.

Die genannten vorteilhaften Eigenschaften des Fadens werden insbesondere erzielt, wenn der Trägerstoff einen, vorzugsweise monofilen, Polymerstoff, insbesondere Polyester, umfasst. Im Rahmen der Erfindung eignen sich im Prinzip jedoch alle Materialien, die in einer triboelektrischen Spannungsreihe an anderer Position als Luft bzw. übliche luftenthaltende Partikel geführt sind. Das Auffinden anderer geeigneter Trägerstoffe wird dem Fachmann insofern im Rahmen seines Könnens keine Probleme bereiten.

In bevorzugter Ausgestaltung des Fadens umfasst der Beschichtungsstoff ein Fluorpolymer, insbesondere PTFE (Polytetrafluorethylen). Es hat sich gezeigt, dass dieses Material für den Trägerstoff hinsichtlich der Aufbringbarkeit auf dem Trägerstoff einerseits und hinsichtlich der hydrophoben Wirkung andererseits besonders geeignet ist.

Wenn der Faden eine Stärke ausgewählt aus dem Intervall 0,1 mm bis 0,2 mm aufweist, erhält man ein Optimum hinsichtlich der grundsätzlich angestrebten geringen Sichtbarkeit des Gewebes einerseits und der dabei erforderlichen Festigkeit des Gewebes auf der anderen Seite. Als besonders geeignet hat sich in diesem Zusammenhang eine Fadenstärke von 0,15 mm erwiesen.

Die auf ein Flächengebilde für ein Insektenschutzgitter mit einer Anzahl in einer Maschenstruktur angeordneter Fäden gerichtete Aufgabe wird erfindungsgemäß durch die Merkmalskombination des Anspruchs 1 gelöst, wobei zumindest einige der Fäden wie oben ausgestaltet sind. Das Gewebe kann auf diese Weise erfindungsgemäß auch bei einer die typischen Ausdehnungen von Pollen deutlich übersteigenden Maschenweite eine Filterwirkung gegenüber Pollen erhalten, ohne dass vom Benutzer irgendwelche aktiven Maßnahmen erforderlich sind, um das Gewebe elektrisch aufzuladen.

Insbesondere beträgt in Ausgestaltung des erfindungsgemäßen Flächengebildes eine Weite der Maschenstruktur mindestens 0,7 mm. Zweckmäßig wird die Maschenweite so groß gewählt, dass sie gerade noch unter der Durchschlupfgröße liegt, die störende Insekten davon abhält, das Flächengebilde, insbesondere Gewebe, zu passieren, um unter dieser Randbedingung eine möglichst große Luft- und Lichtdurchlässigkeit bei geringer Sichtbarkeit des Flächengebildes zu gewährleisten.

Bei dem erfindungsgemäßen Flächengebilde ist vorgesehen, dass die Maschenstruktur an Bindungspunkten miteinander mittels eines Klebemittels verfestigte Kettfäden und Schussfäden umfasst, wobei das Klebemittel Polyesterharz in wässriger Lösung umfasst. Man erreicht durch eine derartige Verfestigung des Flächengebildes, dass es im ausgehärteten Zustand des Polyesterharzes besonders stabil ist. Polyesterharze haben in diesem Zusammenhang den Vorteil, dass sie im ausgehärteten Zustand hart und typischerweise klar sind. Sie sind darüber hinaus mit Vorteil weitgehend resistent gegenüber schwachen Säurenbasen sowie Benzin und Öl.

In Ausgestaltung der Erfindung kann das Flächengebilde auch mit einem Versteifungsmittel, insbesondere umfassend eine Polyurethandispersion, zum Versteifen des Flächengebildes versehen sein.

Weil die Kettfäden und/oder die Schussfäden gemäß der Erfindung, insbesondere mittels eines Appreturmittels, angeraut sind, erzeugt dies mit Vorteil eine Mattigkeit der Fäden, was zur verbesserten optischen Eigenschaft hinsichtlich der Unsichtbarkeit des Insektenschutzgitters führt. Ferner ist durch die Anrauhung mit Vorteil eine verbesserte Haftung des Klebemittels an den Bindungspunkten gewährleistet. Auch der hydrophobe Beschichtungsstoff bzw. die diesen Beschichtungsstoff aufweisende Beschichtung haftet unter Umständen besser auf dem Trägerstoff, wenn eine vorherige Anrauhung des Trägermaterials vorgenommen wird.

In anderer bevorzugter Ausgestaltung des erfindungsgemäßen Flächengebildes umfasst die Maschenstruktur an Bindungspunkten miteinander verschweißte Kettfäden und Schussfäden. Die Verschweißung der Kettfäden mit den Schussfäden an Bindungspunkten führt einerseits zu einer besonders guten Verfestigung des Flächengebildes und stellt andererseits sicher, dass eine Querschnittfläche der Maschen nicht aufgrund der Verfestigung, etwa durch überschüssiges Klebemittel, vermindert wird. Außerdem haben die verschweißten Bindungspunkte den Vorteil, dass die Anhaftung des hydrophoben Beschichtungsstoffes nicht durch etwaiges Klebemittel an den Bindungspunkten beeinträchtigt wird, so dass mit Vorteil eine unerwünschte Ableitung der elektrostatischen Aufladung im Bereich der Bindungspunkte wirksam vermieden werden kann.

Die Aufgabe wird außerdem gelöst durch ein Insektenschutzgitter, welches durch ein Flächengebilde als Gewebe, nach einem der Ansprüche 1 bis 6 gekennzeichnet ist.

Die auf ein Verfahren zur Herstellung eines Flächengebildes gerichtete Aufgabe wird gelöst durch ein Verfahren nach Anspruch 8, bei dem auf einen im wesentlichen aus einem triboelektrisch durch einen Luftstrom aufladbaren Trägerstoff bestehenden Faden eine einen hydrophoben Beschichtungsstoff aufweisende Beschichtung aufgetragen wird, indem das Flächengebilde durch einen mit einem den Beschichtungsstoff enthaltenden Medium gefüllten Behälter gezogen wird. Vorzugsweise durchläuft das Flächengebilde dabei eine mit dem Medium versehene Wanne mit konstanter Geschwindigkeit, um das Gewebe mit dem Medium zu benetzen. Als Behälter eignet sich insbesondere ein Foulard, wie zu vergleichbaren Zwecken aus der Textilindustrie dem zuständigen Fachmann geläufig ist.

Die angestrebte Dispersion des hydrophoben Beschichtungsstoffs auf dem Trägerstoff des Fadens des Flächengebildes für ein Insektenschutzgitter wird nach der Erfindung wirksam erzielt, wenn das Flächengebilde durch ein den

Beschichtungsstoff, in Dispersion, insbesondere mit Wasser verdünnt, enthaltenes Medium gezogen wird.

Das erfindungsgemäße Verfahren sieht zusätzlich vor, dass die in einer Maschenstruktur angeordneten Kettfäden an Bindungspunkten mit Schussfäden mittels Ultraschall verschweißt werden. Wie weiter oben erläutert, lässt sich hiermit eine sehr stabile Verfestigung des Flächengebildes erzielen, ohne dass die effektive lichte Maschenweite an den Bindungspunkten verringert wird und ohne, dass eine Anhaftung der hydrophoben Beschichtung auf dem Trägermaterial der Fäden in dem Bereich der Bindungspunkte, etwa durch Wechselwirkung mit einem Klebemittel, beeinträchtigt wird.

Bekanntlich wird beim Ultraschallschweißen durch eine hochfrequente mechanische Schwingung durch Reibung zwischen den zu verschweißenden Fäden Wärme erzeugt, wie dem Fachmann bekannt. Das Ultraschallschweißen hat im Zusammenhang mit dem erfindungsgemäßen Verfahren den Vorteil, dass sich geringe Schweißzeiten erzielen lassen.

Bei dem erfindungsgemäßen Verfahren ist vorgesehen, dass die in einer Maschenstruktur angeordneten Kettfäden an Bindungspunkten mit Schussfäden mittels eines Klebemittels verklebt werden, wobei das Klebemittel in dem Medium enthalten ist.

Die Erfindung wird in einer Ausführungsform unter Bezugnahme auf eine Zeichnung beispielhaft beschrieben, wobei weitere vorteilhafte Einzelheiten den Figuren der Zeichnung zu entnehmen sind.

Funktionsmäßig gleiche Teile sind dabei mit denselben Bezugszeichen versehen.

Die Figuren der Zeichnung zeigen im Einzelnen:
- Figur 1: Ein Insektenschutzgitter mit einem nicht erfindungsgemäßen Gewebe aus Fäden;
- Figur 2: a. schematische Schnittansicht entlang der Linie II - II in Figur 1 des Gewebes in einer Ausführung mit verschweißten Bindungspunkten; b. Ausschnittsvergrößerung des Ausschnitts b. in Teil a. der Figur.

In Figur 1 ist ein Insektenschutzgitter 1 in schematischer Darstellung zu erkennen. Das Insektenschutzgitter 1 besteht im wesentlichen aus einem Insektenschutzgewebe 2, welches in einen Rahmen 3 auf nicht näher beschriebene, allgemein bekannte Weise eingefasst ist. Das Insektenschutzgewebe 2 ist aufgebaut aus in der Figur 1 senkrecht verlaufenden Kettfäden 4 und in einem rechten Winkel zu den Kettfäden verlaufenden Schussfäden 5. Die Bezeichnungen Kettfäden und Schussfaden beziehen sich bekanntlich auf den Herstellprozess beim Weben. Im Rahmen der vorliegenden Erfindung spielt es jedoch keine Rolle, welche Fäden Kettfäden bzw. Schussfäden sind bzw. bei der Herstellung waren.

Die Kettfäden 4 bilden mit den Schussfäden 5 jeweils an den Kreuzungspunkten Bindungspunkte 6. Das Insektenschutzgewebe 2 in Figur 1 weist auf diese Weise eine Webstruktur mit Maschen 7 auf. Die Kettfäden 4 und Schussfäden 5 sind aus einem Trägerstoff aus monofilen Fäden aus PET (Polyethylenterephthalate) hergestellt. Auf den Aufbau der Fäden 4,5 wird weiter unten mit Bezug auf Figur 2 näher eingegangen.

Die Figur 2 zeigt schematisch einen Teil eines Schnitts entlang der Linie II-II in Figur 1 durch das Insektenschutzgewebe 2. Die Fadenstärke 8 der Kettfäden 4 beträgt 0,15 mm. Ebenso beträgt die Fadenstärke 9 der Schussfäden 5 0,15 mm. Eine Weite 10 der Maschen 7 beträgt 1,1 mm. Die Maschen haben eine quadratische Querschnittsfläche. Der freie Querschnitt pro Masche beträgt dementsprechend 1,21 mm². Im Rahmen der Erfindung sind auch rechteckige oder beliebige andere Formen der Querschnittsfläche denkbar.

Weiter ist in Figur 2 zu erkennen, dass das Insektenschutzgewebe 2 mit einer hydrophoben Beschichtung 11 versehen ist. Die hydrophobe Beschichtung 11 ist über die gesamte Oberfläche sowohl der Kettfäden 4 als auch der Schussfäden 5 aufgetragen. Die hydrophobe Beschichtung 11 besteht aus einer fluorpolymerhaltigen Dispersion. Ein besonders geeignetes Material für die hydrophobe Beschichtung 11 ist PTFE.

Wie insbesondere in Figur 2b schematisch angedeutet, sind die Kettfäden 4 mit den Schussfäden 5 im Bereich der Bindungspunkte 6 verschweißt. Die hydrophobe Beschichtung 11 ist auch über den Bereichen der Bindungspunkte 6 lückenlos aufgetragen, um die wasserabweisende Wirkung voll zu entfalten und eine Ableitung der triboelektrischen Aufladung wirksam zu verhindern. Da mit Vorteil weder die Schweißverbindung zwischen den Kettfäden 4 mit den Schussfäden 5 noch die hydrophobe Beschichtung 11 nicht in die Masche 7 hineinragt, verringert sich die Maschenweite 10 praktisch nicht. Die Durchlässigkeit für Licht und Luft bleibt daher entsprechend der Maschenweite 10 unbeschadet der Verschweißung und unbeschadet der hydrophoben Beschichtung 11 erhalten.

Zur Herstellung des Insektenschutzgewebes 2 zur Verwendung in einem Insektenschutzgitter 1 wird ein Ultraschallschweißverfahren zum Herstellen der Bindungspunkte 6 und anschließend ein Beschichtungsverfahren mit Hilfe eines Foulards verwendet.

Dazu wird zunächst das Gewebe mittels Ultraschallschweißung an den Bindungspunkten 6 verfestigt.

Anschließend wird eine Dispersioneines Fluorpolymers, insbesondere PTFE, auf das ultraschallverschweißte Gewebe aufgetragen. Wie zu vergleichbaren Zwecken aus der Textilindustrie bekannt, wird hierzu beispielsweise ein Foulard verwendet. Das Gewebe durchläuft nun mit gleichbleibender Geschwindigkeit eine mit dem der Fluorpolymer-Lösung versehene Wanne. Dabei wird das Insektenschutzgewebe 2 mit Flüssigkeit benetzt. Anschließend wird das Insektenschutzgewebe 2 zwischen zwei Walzen hindurchgeführt, die überschüssige Flüssigkeit aus dem Gewebe herausquetschen. Der Walzenabstand ist variabel, um den Druck, mit dem die überschüssige Flüssigkeit aus dem Insektenschutzgewebe 2 herausgequetscht wird, einstellen zu können.

Als nächstes wird das etwa handfeuchte Gewebe 2 über einen sogenannten Spannrahmen geführt, der das Gewebe im Randbereich per Nadelfixierung so hält, das die voreingestellte Gewebebemaßung exakt gehalten wird. Nun wird unter Einfluss von Wärmeluftzufuhr dem Insektenschutzgewebe 2 die Restfeuchte mittels Kondensierung genommen.

Es entsteht ein ausgehärteter, klarer Film, bestehend aus dem Fluorpolymer, der mit Vorteil eine Ableitung triboelektrisch entstehender Aufladung wirksam verhindert.

Zur Verbesserung der Haftung der hydrophoben Beschichtung 11 ist eine Anrauhung der Fäden durch Behandlung mit einer schwachen Säure vorgenommen werden. Der Vorteil des Anrauhens der Fäden ist eine verbesserte Haftung der Beschichtung. Das im Rahmen der Erfindung ebenfalls mögliche Auftragen eines Netzmittels auf das Gewebe führt zu einer Herabsetzung der Oberflächenspannkraft der aufzutragenden hydrophoben Beschichtung 11 und wirkt somit mit Vorteil einer störenden Verfensterung der Maschen entgegen.

Im Rahmen der Erfindung kann gleichermaßen das Auftragen der hydrophoben Beschichtung vor der Verfestigung des Gewebes mittels Ultraschallverschweißung vorgenommen werden.

Das Insektenschutzgewebe 2 ist somit unter Einsatz des Verfahrens herstellbar.

Das Insektenschutzgewebe lädt sich mit Vorteil gleichsam von selbst auf, wobei die Ladung kaum abgeleitet wird. Aufgrund dessen kann das Insektenschutzgewebe 2 mit Vorteil trotz einer Maschenweite 10 der Maschen 7, die deutlich größer ist als typische Ausdehnungen von Pollen aufgrund elektrostatischer Effekte eine Filterwirkung gegenüber Pollen entfalten.

### BEZUGSZEICHENLISTE

- 1: Insektenschutzgitter
- 2: Insektenschutzgewebe
- 3: Rahmen
- 4: Kettfaden
- 5: Schussfaden
- 6: Bindungspunkt
- 7: Masche
- 8: Fadenstärke
- 9: Fadenstärke
- 10: Maschenweite
- 11: hydrophobe Beschichtung

## Patentansprüche

1. Flächengebilde, insbesondere Gewebe (2), Gewirk und/oder Gestrick, für ein Insektenschutzgitter (1) mit einer Anzahl in einer Maschenstruktur angeordneter Fäden (4, 5), wobei zumindest einige der Fäden (4, 5) im wesentlichen aus einem triboelektrisch durch einen Luftstrom aufladbaren Trägerstoff bestehen und vollständig mit einer einen hydrophoben Beschichtungsstoff aufweisenden Beschichtung (11) versehen sind, **dadurch gekennzeichnet, dass** die Maschenstruktur an Bindungspunkten (6) miteinander mittels eines Klebemittels verfestigte Kettfäden (4) und Schussfäden (5) umfasst, wobei das Klebemittel Polyesterharz umfasst, und wobei die Kettfäden und/oder die Schussfäden angeraut sind.

2. Flächengebilde (2) nach Anspruch 1, **dadurch gekennzeichnet, dass** der Trägerstoff einen, vorzugsweise monofilen, Polymerstoff, insbesondere Polyester, umfasst.

3. Flächengebilde (2) nach Anspruch 1 oder 2, **dadurch gekennzeichnet, dass** der Beschichtungsstoff ein Fluorpolymer, insbesondere PTFE, umfasst.

4. Flächengebilde (2) nach einem der Ansprüche 1 bis 3, **dadurch gekennzeichnet, dass** der Fadendurchmesser der Fäden (4, 5) aus dem Intervall 0,1 mm bis 0,2 mm ausgewählt ist.

5. Flächengebilde (2) nach einem der vorhergehenden Ansprüche, **dadurch gekennzeichnet, dass** eine Weite (10) der Maschenstruktur mindestens 0,7mm beträgt.

6. Flächengebilde (2) nach einem der vorhergehenden Ansprüche, **dadurch gekennzeichnet, dass** die Maschenstruktur an Bindungspunkten (6) miteinander verschweißte Kettfäden (4, 5) und Schussfäden (4, 5) umfasst.

7. Insektenschutzgitter (1), **gekennzeichnet durch** ein Flächengebilde nach einem der Ansprüche 1 bis 6, welches als Gewebe (2) ausgestaltet ist.

8. Verfahren zur Herstellung eines Flächengebildes nach einem der Ansprüche 1 bis 6, welches als Gewebe (2) ausgestaltet ist und eine Anzahl in einer Maschenstruktur angeordneter Fäden (4, 5) aufweist, wobei auf einen im wesentlichen aus einem triboelektrisch durch einen Luftstrom aufladbaren Trägerstoff bestehenden Faden (4, 5) eine einen hydrophoben Beschichtungsstoff aufweisende Beschichtung (11) aufgetragen wird, indem das Flächengebilde (2) durch einen mit einem den Beschichtungsstoff enthaltenden Medium gefüllten Behälter gezogen wird, **dadurch gekennzeichnet, dass** die Kettfäden und/oder die Schussfäden durch Behandlung mit einer Schwachen Säure angeraut werden und dass die in einer Maschenstruktur angeordneten Kettfäden (4) an Bindungspunkten (6) mit Schussfäden (5) mittels eines Klebemittels, nämlich Polyesterharz in wässriger Lösung, verklebt werden, wobei das Klebemittel in dem Medium enthalten ist und vorzugsweise zusätzlich mittels Ultraschall verschweißt werden.

9. Verfahren nach Anspruch 8, **dadurch gekennzeichnet, dass** das Medium den Beschichtungsstoff, in Dispersion, insbesondere mit Wasser verdünnt, enthält.

## Claims

1. Fabric, in particular a woven fabric (2), warp-knitted fabric and/or weft-knitted fabric, for an insect screen (1), comprising a plurality of threads (4, 5) arranged in a loop structure, at least some of the threads (4, 5) substantially consisting of a substrate material, which can be triboelectrically charged by an airflow, and being completely coated with a coating (11) comprising a hydrophobic coating material, **characterised in that** the loop structure comprises warp threads (4) and weft threads (5) which are bonded to one another at bonding points (6) by means of an adhesive, the adhesive comprising a polyester resin and the warp threads and/or the weft threads being roughened.

2. Fabric (2) according to claim 1, **characterised in that** the substrate material comprises a, preferably monofilament, polymeric material, in particular polyester.

3. Fabric (2) according to either claim 1 or claim 2, **characterised in that** the coating material comprises a fluoropolymer, in particular PTFE.

4. Fabric (2) according to any of claims 1 to 3, **characterised in that** the diameter of the threads (4, 5) is selected from the range of from 0.1 mm to 0.2 mm.

5. Fabric (2) according to any of the preceding claims, **characterised in that** the loop structure has a width (10) of at least 0.7 mm.

6. Fabric (2) according to any of the preceding claims, **characterised in that** the loop structure comprises warp threads (4, 5) and weft threads (4, 5) which have been joined together at bonding points (6).

7. Insect screen (1) **characterised by** a fabric according to any of claims 1 to 6 which is designed as a woven fabric (2).

8. Method for producing a fabric according to any of claims 1 to 6, which is designed as a woven fabric (2) and comprises a number of threads (4, 5) arranged in a loop structure, a coating (11) comprising a hydrophobic coating material being applied to a thread (4, 5) which substantially consists of a substrate material which can be triboelectrically charged by an airflow, in that the fabric (2) is drawn through a container filled with a medium containing the coating material, **characterised in that** the warp threads and/or the weft threads are roughened as a result of being treated with a weak acid, and **in that** the warp threads (4) arranged in a loop structure are bonded to weft threads (5) at bonding points (6) by means of an adhesive, specifically a polyester resin in an aqueous solution, the adhesive being contained in the medium, and said warp threads and weft threads are preferably also joined by means of ultrasound.

9. Method according to claim 8, **characterised in that** the medium contains the coating material in dispersion, in particular diluted with water.

## Revendications

1. Structure plane, en particulier tissu (2), tissu à mailles et/ou tricot, pour un grillage de protection contre les insectes (1) comprenant une pluralité de fils (4, 5) disposés dans une structure à mailles, sachant qu'au moins quelques-uns des fils (4, 5) sont constitués essentiellement d'un support pouvant être chargé de manière triboélectrique par un flux d'air et sont pourvus intégralement d'un revêtement (11) comprenant un matériau de revêtement hydrophobe, **caractérisée en ce que** la structure à mailles comprend en des points de liaison (6) des fils de chaîne (4) et des fils de trame (5) fixés les uns aux autres au moyen d'un agent adhésif, l'agent adhésif comprenant une résine polyester, et les fils de chaîne et/ou les fils de trame étant grattés.

2. Structure plane (2) selon la revendication 1, **caractérisée en ce que** le support comprend une substance polymère, de préférence à un fil, en particulier du polyester.

3. Structure plane (2) selon la revendication 1 ou 2, **caractérisée en ce que** le matériau de revêtement comprend un polymère fluoré, en particulier un PTFE.

4. Structure plane (2) selon l'une quelconque des revendications 1 à 3, **caractérisée en ce que** le diamètre de fil des fils (4, 5) est choisi dans la plage allant de 0,1 mm à 0,2 mm.

5. Structure plane (2) selon l'une quelconque des revendications précédentes, **caractérisée en ce qu'**une largeur (10) de la structure à mailles est égale à au moins 0,7 mm.

6. Structure plane (2) selon l'une quelconque des revendications précédentes, **caractérisée en ce que** la structure à mailles comprend des fils de chaîne (4, 5) et des fils de trame (4, 5) soudés les uns aux autres en des points de liaison (6).

7. Grillage de protection contre les insectes (1), **caractérisé par** une structure plane selon l'une quelconque des revendications 1 à 6, laquelle est configurée sous la forme d'un tissu (2).

8. Procédé de fabrication d'une structure plane selon l'une quelconque des revendications 1 à 6, laquelle est configurée sous la forme d'un tissu (2) et présente un nombre de fils (4, 5) disposés dans une structure à mailles, sachant qu'un revêtement (11) comprenant un matériau de revêtement hydrophobe est appliqué sur un fil (4, 5) constitué essentiellement d'un support pouvant être chargé de manière triboélectrique par un flux d'air, en ce que la structure plane (2) est tirée à travers un récipient rempli d'un milieu contenant le matériau de revêtement, **caractérisé en ce que** les fils de chaîne et/ou les fils de trame sont grattés par un traitement avec un acide faible, et **en ce que** les fils de chaîne (4) disposés dans une structure à mailles sont collés en des points de liaison (6) à des fils de trame (5) au moyen d'un agent adhésif, à savoir d'une résine à base de polyester en solution aqueuse, le moyen adhésif étant contenu dans le milieu, et **en ce qu'**ils sont de préférence en supplément soudés au moyen d'ultrasons.

9. Procédé selon la revendication 8, **caractérisé en ce que** le milieu contient le matériau de revêtement dans une dispersion, en particulier dilué avec de l'eau.
